# EUROPÄISCHE PATENTSCHRIFT

(11) **EP 0 769 582 B1**
(45) Veröffentlichungstag und Bekanntmachung des Hinweises auf die Patenterteilung: **10.06.1998**
(21) Anmeldenummer: 95115925.0
(22) Anmeldetag: 10.10.1995
(51) Int. Cl.: D06B 1/14, D06M 15/05, D06M 15/15, D06M 15/333, D06M 15/356

(54) **Vorrichtung zum Schlichten von Webketten**
Warp sizing device
Dispositif pour l'encollage de fils de chaîne

(43) Veröffentlichungstag der Anmeldung: 23.04.1997
(73) Patentinhaber: CHIMITEX S.A.R.L., 68300 Saint Louis (FR)
(72) Erfinder: Bloch, Joachim Dipl.-Ing., D-79650 Schopfheim (DE)
(74) Vertreter: Termin, Erich

(56) Entgegenhaltungen:
- EP-A- 0 282 410
- DE-A- 4 118 076
- DE-A- 4 205 515
- US-A- 3 613 407

## Beschreibung

Die Erfindung betrifft eine Vorrichtung zum Schlichten von Webketten nach einem Vertikalwebkettenlauf-Schlichteapplikationsprinzip sowie mittels biologisch leicht abbaubarer Schlichten. Das Schlichten gemäss der neuen Vorrichtung wird vorzugsweise bei niedriger Temperatur bis zu 40° C durchgeführt, insbesondere aber bei Raumtemperatur. Das heisst die Schlichte wird in der Regel nicht angewärmt wie dies bei Kochschlichten sonst der Fall ist.

Zum Stand der Technik gehört eine ähnliche Vorrichtung, wie sie in der DE OS 41 18 076 beschrieben wird. Die beschriebene Vorrichtung weist jedoch einige Mängel auf die das Schlichten nach dem neuen Vertikalwebkettlaufprinzip erschweren. Gemäss dieser genannten DE OS beträgt der Umschlingungswinkel der Webkette um die Schlichteauftragwalzen,30 Grad oder mehr. Dies führt zu einigen Problemen. So beim Übergang der Schlichteprozedur in den Leerlauf, zum Beispiel, bei einer betriebsbedingten Unterbrechung, wenn die Webkette von den in stand-by weiter laufenden Schlichteauftragswalzen abgehoben werden muß. Dies erfordert einigen technischen Aufwand. Außerdem verursacht eine Fahrweise mit 30 Grad Webkettumschlingungswinkel eine höhere Zugkraft auf die Kette, was zu öfterem Kettfadenbruch führen kann. Des weiteren wirkt sich die Differenzgeschwindigkeits-Relation zwischen dem Kettbaum und den Schlichteauftragwalzen bei einem hohen Webkettumschlingungswinkel als Bremse auf die Webkette aus, was die genannten Negativeffekte noch potentiert.

Eine ähnliche Vorrichtung ist auch aus DE-A-4205515 bekannt. Die Erfindung betrifft eine weitere Entwicklung dieser bekannten Vorrichtung.

In einer weiteren Referenz zum Stande der Technik, nämlich der DE OS 33 13991 wird eine Aviviervorrichtung zum Netzen von Chemiefaserkabeln beschrieben.
Synthesefasern sind jedoch glatte Kabel bei denen die Flottenaufnahmefähigkeit keine Rolle spielt ebenso wie die sogenannte Haarigkeit der Faser wie bei Webketten aus Naturfasern. Insofern kann hier ein Vergleich mit der Schlichtechnik nicht gezogen werden.

Der Anspruch an das Schlichten von Webketten ist im Zuge der Webmaschinenentwicklung bis hin zum Luft-Webverfahren ständig gewachsen. Im Zuge dieser Entwicklung wurden die Schlichtevorrichtungen ebenfalls modifiziert. Ein echter Durchbruch erfolgte in den letzten Jahren nicht. Es blieb beim Horizontalwebkettlaufprinzip des Schlichteauftrags auf die Webkette und bei der Kochschlichte. Die Unzulänglichkeiten dieses Systems sind hinreichend bekannt.
Abgesehen vom grossen Raumbedarf, besteht durch den erheblichen Energiebedarf und die Arbeitsplatzbelastung ein grosser Nachteil dieses konventionellen Schlichtesystems. Eine andere als die horizontale Webkettenführung während des Schlichtens stand bei Kochschlichten nicht zur Diskussion. Da die Kochschlichte beim alt hergebrachten Schlichteapplikationssystem mittels Quetschwalzen die Webkette vollkommen durchnetzt, kam das Problem der Oberfläflächenhaftung der Schlichte auf der Webkette erst garnicht auf. Das Kochschlichtesystem ist deshalb äusserst materialverschwenderisch, da eine volle Durchdringung der Webkette mit Schlichte garnicht erforderlich ist. Für den darauf folgenden Webprozess reicht es vollkommen aus wenn die Webkette mit der Schlichte nur umhüllt wird. Eine Webkettenumhüllung , anstelle einer Durchnetzung setzt eine geminderte Netzwirkung der Schlichte voraus. Diese kann am leichtesten erreicht werden , wenn die Schlichteapplikationstemperatur abgesenkt wird. Im Klartext, mit einer sogenannten Kaltschlichte die bei Raumtemperatur auf die Webkette appliziert wird.
Eine Anpassung des Schlichtesystems an die moderne Webtechnik liegt im Interesse der Textilindustrie und vor allem der ökonomischen und ökologischen Anforderungen der heutigen Zeit.

Aufgabe der Erfindung ist es deshalb ein Schlichtesystem, bestehend aus einer neuen Schlichtevorrichtung und einer entsprechend angepassten Schlichte zu entwickeln, die den gestellten An-Anforderungen bezüglich Raumbedarf, Energiebedarfssenkung, Materialersparnis und Umweltentlastung entspricht.

Die Aufgabe der Erfindung wurde gelöst, durch eine Vorrichtung gemäß Anspruch 1.

Die folgenden Ausführungsbeispiele der Erfindung veranschaulichen die neue Vorrichtung als Schlichteaggregat, sowie im Detail die Schlichteauftragssektion 2 . Die einzelnen Figuren zeigen;
- Fig. 1: die Schlichteauftragssektion 2 mit der vertikalen Führung der Webkette 12 ,den beiden Schlichteauftragswerken K mit den Schlichteauflragswalzenpaaren 7,8 und 9,10, den den Webkettabhebevorrichtungen 21 und 22 und der winkelmässigen Anordnung der Schlichteauftragswalzenpaare 7 und 8 sowie 9 und 10 im Verhältnis zueinander sowie im Verhältnis zur Vertikal- und Horizontalachse,
- Fig. 2: die schärschlichtevorrichtung in der Variante mit Trommeltrocknung im Trocknungsbereich T mit der ersten Trocknungstrommel 20, die zugleich die Funktion der oberen Tangentialkettleitwalze erfüllt, sowie einer zweiten Trocknungstrommel 16 und dem vertikal, raumsparend angeordneten Trockenteilfeld 18 zur Trennung der eventuell nach dem Schlichteauftrag unddessen Trocknung entstandenen Fadenverklebungen,
- Fig. 3: wie Fig. 2, nur in der Variante mit Infrarottrocknung 30 im Trocknungsbereich T,
- Fig. 4: die Schlichtevorrichtung komplett mit Schärbaum 1, vertikaler Schlichteauftragssektion 2, dem Trockenteilfeld 32 und der Bäummaschine 4,
- Fig. 5: eine Doppel -Schlichteauftragssektion 33 im Vorrichtungsverbund, als Mehrbahnsystem für dichte Webketten mit entsprechend grösser dimensioniertem Trockenbereich T,
- Fig. 6: wie Fig. 3, nur im Verbund mit einer Schärmaschine 6 als Schärschlichtanlage mit Infrarottrocknung,
- Fig. 7: eine Schlichtevorrichtung für Zettelwalzen und entsprechend grösser dimensioniertem Trocknungsbereich T für schwere kettqualitäten,
- Fig. 8: das Schema der erfindungsgemässen Schlichteauftragssektion 2, wobei der definierte, gleichbleibende beidseitige Schlichteauftrag auf die Webkette rein schemenhaft dargestellt wird.

Fig. 1 zeigt im Detail die beiden Schlichteauftragswerke K angeordnet in vertikaler Kettlauflaufrichtung von unten nach oben, gemäss der Pfeilrichtung des Laufs der Webkette 12, mit den beidseitig der Webkette sich befindenden Schlichteauftragswalzen 8 und 9 und den Schlichtezuführwalzen 7 und 10, der unteren 21 und oberen 22 Kettabhebevorrichtung, bestehend aus den beiden Walzen 23 mit Schwenkarm 24, die dazu dienen, die Webkette im Leer- oder Stoplauf von den Schlichteauftragswalzen abzuheben. Die Torsionsachse 25 dient der Andruck regulierung für die Schlichtezuführwalzen 7 und 10, beziehungsweise der Schlichtemengenauftragsregulierung durch die Spaltbreite des Walzenspalts S, wobei deren oberes Ende 26 gleichzeitig als Lager für das Schlichtezuführrohr 27 für die Zuführung der Schlichte 14 in den Walzenspalt S dient. 12 ist die unbeschlichtete Webkette 11 die einseitig beschlichtete Webkette 13 die beidseitigbeschlichtete Webkette. Der Schlichteüberschussablauf 17 erfolgt über die Schlichteablaufleitung 34. 29 stellt die Webkette bei Maschinenstop dar, bei eventuell erforderlichen Servicearbeiten oder Notstop. Gleichzeitig mit dem Abheben der Webkette in den zitierten Fällen öffnet sich das Heizregister 30 ,bei Infrarottrocknung, in den geöffneten Zustand 31. Die Figur 1 zeigt eine applikationstypische Einstellung der tangentialen Laufrichtung der Webkette inbezug zur Horizontaltalachse sowie die Situierung der Schlichteapplikationswalzenpaare 7 und 8 sowie 9 und 10 zueinander, inbezug zur Horizontal und Vertikalachse. Des weiteren demonstriert Fig. 1 den Webkettlauf applikationstypisch während dem Schlichteauftrag auf die Webkette sowie während dem Leerlauf während eventuell notwendiger Behebung von Fadenbrüchen

Fig. 2 zeigt einen Schlichteapparat als Gesamtvertikalanlage, in der Variante mit einer ersten Trockentrommel 20, die gleichzeitig als Tangentialleitwalze im Verhältnis zur oberen Schlichteauftragwalze 9 fungiert in einer optimal raumsparenden Bauart bezüglich der Apparatlänge. Mit der integrierten erfinderischen Schlichteauftragvorrichtung 2 handelt es sich bei der dargestellten Bauweise um eine bevorzugte Ausführungsform des Schlichteapparats.

Fig. 3 zeigt eine ähnliche Gesamtvertikalanlage wie Fig. 2, nur wird anstelle des Trockentrommeltrocknungsbereichs T ein Trocknungsbereich mit einem Infrarotheizregister eingesetzt. 30 zeigt das Infrarotheizregister im geschlossenen Zustand während der Schlichteapplikationsphase, 31 dagegen im geöffneten Zustand während dem Maschinenstop. Fig. 3 zeigt eine insbebesondere bevorzugte Ausführungsform des Schlichteapparats in optimal raumsparender Bauart bezüglich der Apparathöhe und Länge.
Welche der beiden Varianten der Fig. 2 beziehungsweise Fig. 3 inbezug auf den Bedarf an Energiekosten die günstigere ist hängt von den lokalen Energiepreisen ab oder der Verfügbarkeit einer kostengünstügen zentralen Heißdampfversorgung.

Fig. 4 zeigt die Variantionsmöglichkeiten der Arbeitsweise und der individuellen Möglichkeit der Teilaufbesserung bestehender konventioneller Schlichteapparate. Wie dargestellt, erfolgt die Webkettenbehandlung bis einschliesslich der Webkettentrocknung nach dem Vertikalprinzip und die Anschlussabwicklung nach dem Horizontalprinzip.

Fig. 5 zeigt eine weitere Variationsmöglichkeit mit Mehrfach-Parallelschlichteapplikation. Bei dieser Variante schlägt die Raumersparnis noch stärker zu Buche.

Fig. 6 zeigt eine weitere Kombinationsvariante durch Verbund einer Schärmaschine 6 mit einem Schlichteapparat.

Fig.7 zeigt einen Schlichteapparat mit 4 Zettelbäumen.
In Abhängigkeit von der eingesetzten Webkettenart sind die Trockentrommeln des Trocknungsbereichs T grösser dimensioniert. Diese Variante der Gesamtanlage erlaubt eine relativ sehr niedrige Raumhöhe da der Trocknungsbereich in kurzem Abstand hinter der Kettumlenkwalze 19 auf dem Raumboden situiert ist.

Fig. 8 zeigt in sehr anschaulicher Weise wie die einzelnen Seiten der Webkette mit Schlichte appliziert werden sowie die Durchlaufart der Webkette zwischen den Schlichteauftragswerken K. Die Schlichtezuführung und Schlichteüberschussableitung ist in sehr vereinfachter Weise dargestellt

Die zur Gesamtapparatur dazugehörigen Schlichtetanks,Schlichtefilter, Schlichtekreislaufführungssystem,Schlichtedosierung und automatische Regel- und Steuerungssysteme entsprechen dem neuesten Standard. Eine detailierte Abhandlung derselben erübrigt sich somit.

Gegenstand der Erfindung ist auch die Schlichte die bei der neuen Vorrichtung im vertikalen Webkettenlauf mittels Walzen appliziert wird. Die Schlichte soll des weiteren bei niedriger Temperatur , vorzugsweise Raumtemperatur, auf die Webkette appliziert werden. Diese Kriterien stellen ganz besondere Forderungen an die Zusammensetzung der Schlichte, inbesondere aber bezüglich der physikalischen Eigenschaften der Schlichte. Eine weitere Aufgabe ist es, die neue Schlichte unter Verwendung biologisch leicht abbaubarer Rezepturkomponenten zu entwickeln, sowie in einer derartigen Anwendungskonsistenz, die dazu beiträgt, dass die Schlichteapplikation auf die Webkette mittels dem vertikalen Walzenauftragssystem derart geregelt werden kann, dass ein äusserst sparsamer Verbrauch an Schlichte möglich ist.

Beim Weben von nichtgezwirnten Fäden aus Natur- oder Chemiefasern zu flächenförmigen Gebilden, ist es erforderlich, die sogenannten Kettfäden zu schlichten. Das bedeutet, die Kettfäden müssen gut gleitfähig gemacht werden, damit der Schussfaden leicht durch die Kettfäden hin und zurück geführt wird, ohne dass der Kettfaden oder auch der Schussfaden an der Oberfläche verändert wird. Eine Oberflächentangierung der Fäden würde diese nicht nur gegebenenfalls schädigen, sondern würde darüberhinaus zu anderen unerwünschten Effekten führen, beispielsweise zur Unegalität des Oberflächenmusters des Gewebes. Im Zuge des technischen Fortschritts und der Weiterentwicklung der Webverfahren erfolgt der Webprozess heutzutage mit sehr hohen Schussgeschwindigkeiten. An die Schlichten, wässrige Flotten gelöster beziehungsweise suspendierter Feststoffe, werden deshalb hohe Anforderungen bezüglich der erforderlichen Nutzeigenschaften gestellt. Die geschlichtete Webkette soll oberfächenmässig praktisch eine Kabelstruktur aufweisen, das heisst, die Schlichteschicht auf der Kettfadenoberfläche muß glatt sein und gute Gleiteigenschaft besitzen. Sie darf beim Aufwickeln auf den Kettbaum nicht verkleben, beim Zwischenlagern des Kettbaums darf keine Alterung, (Versprödung) eintreten und die sich auf der Webkette befindliche Schlichte muß beim Nachbehandeln des gewebten Materials leicht auswaschbar und biologisch gut abbaubar sein.
Um allen diesen Anforderungen zu genügen, muß die zu applizierende Schlichte entsprechend zusammengesetzt sein. Hinzu kommt dass aus ökonomischen und ökologischen Gründen die Applikationsmethode und Schlichtezusammensetzung so konzipiert werden sollten, dass im Ergebnis ein Produkt resultiert das den geforderten Maximen entspricht.

Gemäss dem Stande der Technik existieren verschiedene Applikationsverfahren zum Schlichten von Webkettfäden unter Verwendung der verschiedenen Schlichtearten.
Gemeinsam ist allen diesen Verfahren, dass die Schlichte bei Temperaturen oberhalb von ca 50°C auf den Kettfaden appliziert und in einem Trockenprozess mit dampfbeheizten Zylindern getrocknet wird.
Hinzu kommt dass die Schlichten oft chemische Polymere bzw. Polykondensate beinhalten , die biologisch schwer abbaubar sind.
Man hat auch schon versucht mit Schlichten zu applizieren die im sogenanten Kaltschlichteverfahren bei Raumtemperatur auf die Webkette aufgetragen werden.

In der DOS 41 18 076 wird eine Schlichte beschrieben die im Kaltzustand bei Raumtemperatur auf die Webkette aufgetragen wird. Offensichtlich, um den Eigenschaftsanforderungen an die geschlichtete Faser zu genügen, mußte die Schlichte in einer Konzentration an Wirk- und Hilfsstoffen von über 40% eingesetzt werden.
Es ist leicht vorstellbar, dass bei derart hochkonzentrierten Lösungen beziehungsweise Suspensionen, gegebenenfalls sogar mit thixotroper Konsistenz, Komplikationen mit der Handhabung der Schlichte auftreten.
Darüberhinaus ist eine optimale mengenmässige Beladung der zu schlichtenden Fasern nur schwer zu erreichen. Eine Überladung der zu schlichtenden Webkette führt jedoch zu Materialverlusten und belastet nutzlos die Abwässer beim nachfolgenden Waschen des Gewebes.

Der Stand der Technik kennt viele Verfahren zur Faserschlichtung mittels Walzen und zum Abstreifen des Schlichteüberschusses mittels Rakeln,was zu den tradtionellen Methoden der Applikationsmengendosierung gehört. Dieser Technik haften einige Mängel an. Zu erwähnen ist das Abnutzen der Rakeln, da Synthesefasern zum Beispiel stark abrasive Eigenschaften besitzen.
Darüberhinaus bilden sich an der Rakelabstreifstelle Verkrustungen der Schlichteinhaltstoffe, die mit der Zeit abbröckeln und die Webkette belasten.
Bei Kochschlichten ist eine konstante Schlichteapplikationstemperatur, in der Regel von ca 90° C unbedingt erforderlich. Ein Temperaturabfall während dem Schlichteapplikationsprozess zum Beispiel auf 70 ° C führt zum Verfahrensunterbruch. Die Schlichte wird derart viskos, dass eine Schlichteapplikation nicht mehr möglich ist. Auf den anschliesenden Trockenwalzen bilden sich derart massiv Schlichteverkrustungen dass ein Weiterführen des Prozesses unmöglich wird.
Aus diesem Grunde sind einige Entwicklungen forciert worden, um möglichst von der Rakeltechnologie wegzukommen. Auch das übliche Walzenquetschverfahren zum quantitativen Durchquellen der Webkette birgt wegen der Webkettenquetschung erhebliche Verfahrensrisiken in sich.
Deshalb stand die Überlegung im Raum, die Schlichte spannungsfrei auf die Webkette so aufzutragen, dass keine Durchquellung beziehungsweise Durchnetzung der Webkette erfolgt.
Problematisch ist bei dieser Schlichteauftragsart die vollumfängliche und kontrollierte Webkettenbenetzung. Dies insbesondere, weil es sich bei der Schlichte nicht um dünnviskose Flüssigkeiten handelt, sondern überwiegend um mittelviskose Flüssigkeiten mit einem relativ hohen, oft aus Feststoffen bestehenden , Wirkstoffanteil.

Aufgabe der Erfindung war es deshalb auch eine Schlichte für die erfindungsgemäße Vorrichtung zu entwickeln die allen gestellten Anforderungen eines NiedrigtemperaturSchlichteapplikationsverfahrens problemlos entspricht.

Die gestellte Aufgabe wurde erfindungsgemäss gelöst, durch Schlichten zum schlichten von Webketten, bestehend aus wässrigen Lösungen beziehungsweise Suspensionen,die dadurch gekennzeichnet sind, dass sie als Rezeptur folgende Komponenten beinhalten;
a) biologisch leicht abbaubare, filmbildende, textilfaseradhesive, leicht mit Wasser auswaschbare Grundkomponenten auf der Basis, von modifizierten Eiweisstoffen, von modifizierter Cellulose sowie von polymeren Vinylderivaten der Reihe der Polyvinylalkohole und Polyvinylpyrrolidone, als Filmbildner zum Zwecke der Umhüllung der Webkette.
b) Hilfsmitteln zur; pH-Wert-Einstellung, Weichmachung, Hydrophilierung, Konservierung und Entschäumung, wobei
c) die Konzentration der genannten Schlichtekomponenten a) und b) zwischen 10 und 30 Gewichts% , bezogen auf das Gesamtgewicht, beträgt, und
d) die Schlichte bei einer Temperatur von unter 40° C auf die Webkette applizierbar ist.

Die textilfaseradhesiven und filmbildenden Rohstoffe auf Naturstoffbasis von Eiweissstoffen, sind Caseine, auf der Basis von polymeren Vinylverbindungen, sind es Polyvinylpyrrolidon und Polyvinylalkohol, bevorzugt mit niedermolekularem bis mittelmolekularem Molekulargewicht und auf der Basis von Cellulose, Carboxymethylcellulose und deren modifizierte Derivate.

Die Konzentration der Schlichtekomponenten a) und b) in der applikationsfertigen Schlichte beträgt zwischen 15 bis 25 Gewichts% .

Hilfsmittel zur pH-Wert Einstellung sind sogenannte Modifizierer (modyfier). Da die Modxfier löslichkeitsverbessernd wirken sind diese alkalisch wirkende Mittel.

Hilfsmittel zur Weichmachung,sogenannte softener , machen die Filmschicht der geschlichteten Webkette elastisch und geschmeidig und beugen deren Alterung vor. Diese sind dann von besonderer Bedeutung, wenn der Anteil an mittel- beziehungsweise hochmolekularen Polymerverbindungen der filmbildenden Grundkomponenten im relativ hohem chemischem Molekularbereich liegt.

Hilfsmittel zur Hydrophilierung dienen der Stabilisierung der Viskositätskonsistenz und der Lagerungsstabilität der anwendungs fertigen Schlichte.Als Hydrophilierungsmittel zur Anwendung kommen die handelsüblichen Glykol- und Glyzerinäther, Polyethylenglykole , Kohlehydrate, Polykohlehydrate und ähnliche neutrale, OH-Gruppen enthaltende Verbindungen.

Hilfsmittel zur Konservierung dienen der Haltbarmachung der verarbeitungsfertigen Schlichte. Bevorzugt werden solche mit mehrfachfunktionellen Gruppen eingesetzt. Diese Konservierungsmittel haben den Vorteil, dass sie in nur sehr geringen Mengen eingesetzt werden und dementsprechend schneller biologisch abgebaut werden. Bei unmittelbarer Verwendung der Schlichten ist eine Konservierung der Schlichte nicht erforderlich.

Hilfsmittel zur Entschäumung sind erforderlich, wenn die Faserdurchlaufgeschwindigkeiten durch das Schlichtebad relativ hoch sind.Bevorzugte Entschäumer sind solche auf Fettaminbasis, da sie zugleich als Gleithilfsmittel fungieren.

Die Konzentration der einzelnen Grundkomponenten in der Schlichte hängt im Einzelfall vom Anwendungszweck ab und kann speziell auf eine Faserart der Webkette eingestellt werden. In der Praxis erfolgt die Unterteilung in Fasergruppen wie zum Beispiel in Synthesefasern und Naturfasern, oder in alkalibeständige Fasern, wie zum Beispiel Baumwolle oder säurebeständige Fasern wie zum Beispiel Wolle.

Die bevorzugte Konzentration der Schlichtekomponenten a) und b) liegt zwischen 15 bis 25 Gewichts%, bezogen auf das Gesamtgewicht von zum Beispiel 1000 g.

Modifizierte Cellulosederivate ist zum Beispiel eine mittels Stärke modifizierte Carboxymethylcellulose.

Basisformulierungen können folgende Konzentrationsbandbreiten aufweisen. Basisproduktformulierung für eine Schlichte auf Caseinbasis:

| | |
|---|---|
| 50 - 85% | Casein |
| 2 - 15% | alkalischer Modifizierer |
| 2 - 17% | mittelmolekulares Polyethylenglykol |
| 2 - 21% | eines Weichmachers auf Naturfettaminbasis |
| 0,1- 4% | Entschäumer |
| 0,5- 7% | Hydrophilierungsmittel |
| 0,5- 4% | Konservierungsmittel |

Die einzelnen Komponenten werden gemischt und das fertige Gemisch wird unter Rühren in Wasser gelöst. Der Wasserzusatz erfolgt derart, dass fertige Schlichtelösungen mit Einsatzstoffkonzentrationen von zwischen 10 bis 35 Gew.% entstehen.

Beispielsweise werden für einen 100 l Container, 20 kg des gut durchmischten Konzentrats in 20 l Wasser gelöst. Die danach erhaltene wässrige Schlichtelösung ist eine gebrauchsfertige Applikationslösung,für das Schlichten von Baumwolle-Webketten bei einer Applikationstemperatur von 20°C und hat einen Konzentratgehalt im bevorzugten Bereich von 20 Gewichts%.
Mit derart hergestellten Schlichten kann jede gewünschte Schlichteaufnahme auf die zu schlichtende Webkette für jede gewünschte Faserart erreicht werden.

Die erfinderische Schlichtevorrichtung ist relativ unempfindlich gegenüber der Viskosität der zu applizierenden Schlichte.
Die Viskosität der anzuwendenden Schlichte wird deshalb nicht vorgegeben.Sie ist den aktuellen Gegebenheiten bezüglich Webkettenart,Schlichtgeschwindigkeit sowie dem gewünschten Beschlichtungsgrad anzupassen.

Eine weitere Basisproduktformulierung für eine Schlichte auf Polyvinylalkoholbasis ist wie folgend:

| | |
|---|---|
| 50 - 86% | niedrigmolekularer Polyvinylalkohol |
| 2 - 15% | hochmolekularer Polyvinylalkohol |
| 2 - 17% | mittelmolekulares Polyethylenglykol |
| 1 - 21% | Weichmacher auf Naturfettaminbasis |
| 0,1- 4% | Entschäumer |
| 0,5- 7% | Hydrophilierungsmittel |
| 0,5- 4% | Konservierungsmittel |

Ansonsten gilt gleiches wie bei der vorgenannten Formulierung.
Die Schlichten hergestellt nach einem Rezept dieser Basisformulierungen werden nach dem Kaltschlichteverfahren angewandt. Die Schlichte wird nicht, wie es ansonsten üblich ist,bei ca 90° C auf die zu schlichtende Webkette aufgetragen, sondern bei Raumtemperatur, bis maximal 40° C. Bevorzugt ist jeweils die vorherschende Raumtemperatur.
Unter Einhaltung wählbarer Geschwindigkeits-Differenzrelationen der Webkettentransportwalzen zu den Schlichteauftragswalzen, die in Abhängikeit vom zu schlichtenden Fasermaterial variiert werden können, kann der Beschlichtungsgrad reproduzierbar eingestellt werden. Ein weiterer vorteilhalter Effekt der Walzlauf-Geschwindigkeits-Differenzrelation ist, Dass die Webkette dadurch oberflächengeglätet wird und die Faserhaarigkeit von Naturfasern abgestellt wirrd.Vorteil der neuen Vorrichtung ist es, dass sie den Praxisgegebenheiten optimal entspricht, unter möglichst weitgehender Kompatibilität zu vorhandenen Maschinen, wie zum Beispiel einer Schärmaschine und einer weitestgehend unkomplizierten und platzsparenden Bauweise.

Überraschend ist, daß gefunden wurde, daß ein grösserer Umspannungsumfang der zu schlichtenden Webkette um die Schlichteauftragswalzen nicht zu einem optimalen Beschlichtungsgrad führt. Diese Erkenntnis führte zu der vorliegenden Erfindung, mit im Endeffekt vielfälltigen Nutzeffekten, wie Energieeinsparung, Minderung von Fällen des Webkettenbruchs, Kombination mit Prozesskompatiblen Vorrichtungen.
Die Erfindung ist fortschrittlich, da die erfinderischen Schlichten wegen der leichten biologischen Abbaubarkeit insbesondere umweltfreundlich sind. Da es sich um kalt applizierbare Schlichten handelt, wird Energie eingespart, die sonst zum andauernden Aufwärmen der Schlichte benötigt wird. Das Arbeitsplatzklima wird wegen der Dampfabsenz bedeutend verbessert.Durch die optimierte Winkeleinstellung des Ein- und Austritts der Faser im Schlichteprozess wird der Beschlichtungsgrad so optimiert, dass beim Waschen der im Endeffekt zu waschenden Gewebe eine weit geringe Abwasserbelastung entsteht als unter Einsatzt von Kochschlichte.
Durch die Maschinenkompatibilität werden Investitionen eingespart.
Überraschend ist, dass Schlichtekonzentrationen von zwischen 10 bis 30 Gewichts% in Lösung erhalten werden konnten und diese ausgezeichnet auf die Webketten applizierbar sind. Kochschlichten liegen im Konzentratgehaltbereich von bis zu 10 Gewichts% und erhalten erst bei deren hoher Anwendungstemperatur eine gebrauchsfähige Viskositätskonsistenz.

### BEZUGSZEICHENLISTE

1 Schärbaum, Zettelbäume
2 Schlichteauftragssektion
3 Trocknungsbereich
4 Bäummaschine, Kettbaum
5 untere Kettbahnumlenkwalze
6 Schärmaschine / Gatter
7 untere Schlichtezuführwalze
8 untere Schlichteauftragswalze
9 obere Schlichteauftragswalze
10 obere Schlichtezuführwalze
11 einseitig geschlichtete Webkette
12 ungeschlichtete Webkette
13 beidseitig geschlichtete Webkette
14 Schlichte
15 gerade Linie, Verbindung der Achsen 40,41
16 zweite Trocknungstrommel
17 Schlichteüberschuß-Ablaufleitung
18 Vertikal Trocke
19 obere Kettbahnumlenkwalze
20 erste Trockentrommel
21 untere Kettabhebevorrichtung
22 obere Kettabhebevorrichtung
23 Kettabhebewalzen
24 Schwenkarm der Kettabhebevorrichtung
25 Torsionsachse
26 oberes Ende der Torsionsachse mit Lager für Schlichtezuführrohr
27 Schlichtezuführleitung
28 Schlichtezuführrohr
29 Webkettbahn bei ,,stop"
30 Infrarotheizregister
31 Infrarotheizregister in geöffnetem Zustand
32 Horizontal Trockenteilfeld
33 Doppelschlichteauftragsektion
34 Schlichteüberschussablaufleitung
40 Achse der Schlichteauftragswalze
41 Achse der Schlichtezuführwalze
K Schlichteauftragswerke
T Trocknungsvorrichtungen
S Walzenspalt zur Regulierung der Schlichteauftragsfilmdicke
β1 Webkettenberührungswinkel
β2 Situierungswinkel der Schlichteauftragswalzenpaare zueinander

## Patentansprüche

1. Vorrichtung zum schlichten von Webketten, nach dem Vertikalwebkettlauf-Schlichteapplikationsprinzip, bestehend aus den Bestandteilen; Schärbaum beziehungsweise Zettelbäume (1), Schlichteauftragssektion (2), Trockenbereich (3) und Kettbaum (4), wobei zur Umlenkung der Webkette in die Vertikal- und zurück in die Horizontalrichtung der Schlichtesektion, eine untere Kettumlenkwalze (5), fungierend des weiteren als Tangentialleitwalze im Verhältnis zur oberen Schlichteauftragswalze (9) angeordnet ist, wobei die Schlichteauftragssektion besteht, aus; zwei Schlichteauftragswerken (K1/K2), angeordnet beidseitig der Webkettbahn (12), die jeweils eine Systemeinheit bilden, umfassend; je Schlichteauftragswerk, eine Schlichteauftragswalze (8,9) und eine Schlichtezuführwalze (7,10) situiert innerhalb der Schlichteüberschußauffangbehälter (35), sowie den jeweiligen Kettabhebevorrichtungen (21,22) und die jeweiligen Walzenpaare Schlichteauftragwalze/Schlichtezuführwalze mit deren Aussenumfangflächen zueinander auf Distanz regelbar so situierbar sind, daß durch den Abstand zwischen besagten Schlichtezuführ- und Schlichteauftragswalzen ein Spalt (S) resultiert, dessen Breite der Stärke des auf die Webkettbahn aufzutragenden Schlichtefilms entspricht und die Schlichtezuführ- /Schlichteauftragswalzenpaare im Verhältnis zueinander so positioniert sind, daß zwischen einer geraden Achsverbindungslinie (15) der besagten Walzen und einer die Achse der Schlichteauftragswalze durchschneidenden Vertikallinie (36) ein Winkel (β2) von zwischen 60° bis 89° vorhanden ist, was zur Folge hat, daß jeweils die Schlichteauftragswalze (8,9) im horizontalen Niveau oberhalb der Schlichtezuführwalze (7,10) situiert ist, was insgesamt eine dosierte, optimale Schlichteapplikation auf die Webkettbahn bewirkt und das obere Schlichteauftragswerk (K1) im Verhältnis zum unteren Auftragswerk (K2), vertikal so versetzt sind, daß die tangentiale Berührung der die Schlichteauftragssektion durchlaufende Webkette beim Passieren der Schlichteauftragswerke (K) zu den Auftragswalzen (8) und (9) einen Berührungswinkel (β1) von zwischen 10° bis 30° bildet, wobei der Winkel durch die Verdoppelung des Winkels resultiert, der zwischen der geraden Achsverbindungslinie (15) und der Horizontalachse entsteht.

2. Vorrichtung gemäß Anspruch 1, wobei die Schlichte aus wässrigen Lösungen beziehungsweise Suspensionen besteht, dadurch gekennzeichnet, dass sie als Rezeptur die Komponenten a) bis c) beinhalten
a) biologisch leicht abbaubare, filmbildende, textilfaseradhesive, leicht mit Wasser auswaschbare Grundkomponenten auf der Basis, von modifizierten Eiweisstoffen, von modifizierter Cellulose sowie von polymeren Vinylderivaten der Reihe der Polyvinylalkohole und Polyvinylpyrrolidone,
b) Hilfsmitteln zur pH-Wert Einstellung, Weichmachung, Hydrophillierung, Konservierung und Entschäumung der Schlichtelösung beziehungsweise Dispersion, wobei
c) die Konzentration der genannten Schlichtekomponenten a) und b) zwischen 10 und 30 Gewichts%, bezogen auf das Gesamtgewicht beträgt und
d) die Schlichte bei einer Temperatur von unter 40 °C auf die Webkette applizierbar ist.

3. Vorrichtung gemäß Anspruch 2 wobei Textiladhesive und filmbildende Rohstoffe auf Naturstoffbasis der Eiweisstoffe, Caseine, auf der Basis von polymeren Vinylverbindungen, Polyvinylpyrrolidon und Polyvinylalkohol, bevorzugt mit niedermolekularem bis mittelmolekularem Molekulargewicht und auf der Basis von Cellulose, Carboxymethylcellulose und deren modifizierte Derivate sind.

4. Vorrichtung gemäß Anspruch 2 und 3 wobei die Konzentration der Schlichtekomponenten a) und b) in der applikationsfertigen Schlichte zwischen 15 bis 25 Gewichts% beträgt.

## Claims

1. Apparatus for sizing textile warps in a vertical warp path size application principle consisting of the components: sectional warper's beam or direct warper's beams (1) size application apparatus (2) drying section, dryer (3) and loom beam (4), whereas for the guidance of the warp sheet into the vertical and back into the horizontal direction of the size application apparatus, a lower warp sheet guide roller (5) serving also to guide the warp upstream tangentially onto the upper size application roller (9) is situated, whereas the size application apparatus (2) consists of two size application units (K1 + K2) located on both sides of the warp sheet (12) which form each a unit of its own, each size application unit comprises a size application roller (8,9) and a size transfer roller (7, 10) situated within the size drainage troughs (35) as well as the respective warp lifting devices (21, 22) and the respective roller sets, size application roller / size transfer roller with an adjustable gap of the roller surfaces to each other so that by this gap between said size transfer and size application roller a gap (S) is being formed producing the desired thickness of the size film to be applied onto the warp sheet and the size transfer - / size application roller sets are positioned in a ratio to each other so that between a straight axis-line (15) of said rollers and a vertical center-line of the size application roller (36) an angle (β2) is being formed of between 60° up to 89°, which results in the fact that respectively the size application roller (8, 9) is positioned in its horizontal level above the size transfer roller (7,10) producing a well dosed, optimal size application onto the warp sheet and the upper size application unit (K1) in ratio to the lower size application unit (K2) are vertically positioned in such a way that the tangential contact of the warp sheet passing the size application apparatus when passing the size application units (K) to the application rollers (8, 9), a contact angle (β1) is being formed of between 10° up to 30°, wherein said angle is being doubled by the angle which results between the straight axis line (15) and the horizontal axis.

2. Apparatus as said forth in claim 1, wherein the size consists of a water based solution respectively suspensions wherein the formulation features the components a) to c)
a) biologically easy degredable, filmforming, textile fibre adhesive, easy to wash out in water, of basic components such as modified albumen, modified cellulose ethers, as well as polymers from vinyl derivatives such as polyvinylalcohols and polyvinylpyrrolidones.
b) auxiliaries for the pH-control, softeners, hydrophylic agents, preservative agents, defoamers for the size solution respectively the dispersion, wherein
c) the concentration of said size components a) and b) range between 10 and 30 % solids based on the total weight and
d) the size will be applicable onto the warp sheet at a temperature of below 40 °C.

3. Apparatus as said forth in claim 2, wherein textile adhesives and film forming raw materials are used on the basis of natural sources such as albumen, casein, on the basis of vinyl derivatives, polyvinylpyrrolidone and polyvinylalcohol, preferred with low to medium molecular weight and on the basis of cellulose ethers such as carboxymethylcellulose and their modified derivatives.

4. Apparatus as said forth in claim 2 and 3, wherein the concentration of the size components a) and b) in the ready made size range between 15 and 25 % solids.

## Revendications

1. Dispositif d'encollage des chaînes de tissage caractérisé en ce que son passage principal de la chaîne en position verticale pour l'application de la colle qui se compose des éléments: l'ensouple de l'ourdissage sectionnel ou des ensouples de l'ourdissage direct (1) dispositif d'encollage (2) section de séchage (3) et l'ensouple de tissage (4) où le passage de la chaîne dans le dispositif d'encollage est contrôlé par un rouleau détour en bas (5) pour la direction verticale et retour en horizontale qui contrôle aussi le passage de la chaîne en haut tangentiel en relation au rouleau d'application de colle supérieur (9) où le dispositif d'encollage se compose de deux unités d'application de colle (K1 + K2) placées à chaques côtés de la chaîne (12) qui forment respectivement un système d'unité, chaque unité d'application de colle comporte un rouleau d'application de colle (8,9) et un rouleau de transfert de la colle (7,10) placé au dessus les bacs d'évacuation du surplus de colle (35) ainsi que les dispositifs d'enlèvement de la chaîne respectifs (21,22) et les paires de rouleau respectives rouleau d'application de colle/rouleau transfert de colle avec un moyen de réglage de distance entre les surfaces des rouleaux étant donné que par la distance desdits rouleaux de transfer et rouleaux d'application de colle un écartement (S) se forme qui correspond longitudinalement et en épaisseur au film de colle à appliquer sur la nappe de chaîne et chaque paire de rouleau de transfer et de rouleau d'application de colle est positionnée l'un par rapport à l'autre, caractérisé en ce que l'axe (15) lesdits rouleaux et l'axe verticale du rouleau d'application du colle (36) forment un angle (β2) d'entre 60° jusqu'a 89° en conséquence le rouleau d'application de colle (8,9) est positionné supérieur au niveau de rouleau transfert de colle (7,10) étant adapté à produire, sur ladite chaîne, une couche de colle uniforme et réglée en épaisseur et l'unité d'application de colle supérieure (K1) par rapport à l'unité d'application inférieure (K2) caractérisées en ce qu'ils sont désaxées par rapport au plan vertical, étant donné que le passage de la chaîne dans le dispositif d'encollage en passant les unités d'application de colle (K) en contact tangentiel aux rouleaux (8) et (9) forme un angle de contact (β1) d'entre 10° jusqu'à 30° à ce que ledit angle étant doublé par l'angle qui se forme par l'axe de liaison et l'axe horizontale.

2. Dispositif selon la revendication 1 caractérisé en ce que la colle se compose des solutions à base de l'eau respectivement des suspensions caracterisées en ce que la formule contient les composantes a) jusqu'à c).
a) matières premières, qui degrade biologiquement facile, filmogène avec adhésion aux fibres textiles, facile à enlever par lavage lesdites matières premières à la base, d'albumen modifié, d'ether cellulosique et des polymères vinyliques de la série des alcool polyvinyliques et des polyvinylpyrrolidones.
b) auxiliaires pour le contrôle de la valeur ph, adoucissement, hydrophilie, conservateur, anti mousse de la solution de colle respectivement de dispersion caractérisée en ce que
c) la concentration desdites composantes de la colle a) et b) s'élève entre 10 et 30 % matière solide par rapport au poids totale et caractérisée en ce que
d) la colle étant appliquée à une température inférieure de 40°C.

3. Dispositif selon revendication 2, caractérisé en ce que les matières premières étant à la base naturelle préférées, ledit albumen, ledit caséine, à la base desdits polymères vinyliques, polyvinylpyrrolidones, et ledit alcool polyvinylique, préféré en poids moléculaire bas jusqu'à moyen, et à la base d'ether cellulosique, carboxyméthylcellulose et leurs dérivés modifiés.

4. Dispositif selon revendication 2 et 3, caracterisé en ce que la concentration des composantes dans la colle prêt à l'emploi s'élève entre 15 et 25 % matière solide.
